# EUROPÄISCHE PATENTSCHRIFT

(11) **EP 0 211 263 B1**
(45) Veröffentlichungstag und Bekanntmachung des Hinweises auf die Patenterteilung: **16.05.1990**
(21) Anmeldenummer: 86109407.6
(22) Anmeldetag: 09.07.1986
(51) Int. Cl.: B41M 5/26

(54) **Wärmeempfindliches Aufzeichnungsmaterial**
Heat-sensitive recording material
Matériau sensible à la chaleur pour l'enregistrement

(30) Priorität: 10.07.1985 JP 150090/85
(43) Veröffentlichungstag der Anmeldung: 25.02.1987
(73) Patentinhaber: JUJO PAPER CO., LTD., Kita-ku Tokyo (JP)
(72) Erfinder: Satake, Toshimi CENTRAL RESEARCH LABORATORY, Kita-ku Tokyo (JP); Nagai, Tomoaki CENTRAL RESEARCH LABORATORY, Kita-ku Tokyo (JP); Fujimura, Fumio CENTRAL RESEARCH LABORATORY, Kita-ku Tokyo (JP)
(74) Vertreter: Kinzebach, Werner, Dr.

(56) Entgegenhaltungen:
- GB-A- 1 145 567
- PATENT ABSTRACTS OF JAPAN, Band 7, Nr. 24 (M-189)[1169], 29. Januar 1983; & JP-A-57 176 196 (KANZAKI SEISHI K.K.) 29.10.1982

## Beschreibung

Die Erfindung betrifft ein wärmeempfindliches Aufzeichnungsmaterial, das für die schnelle Aufzeichnung geeignet ist, und das eine überlegene Lagerbeständigkeit des Bildes gegenüber Ölen, Fetten und Lösungsmitteln wie Alkoholen aufweist.

### Stand der Technick

Wärmeempfindliche Aufzeichnungsblätter, bei denen durch Wärme- oder Hitzeeinwirkung eine Farbreaktion zwischen einem farblosen oder schwachfabrigen chromogenen Stoff und einer phenolischen Substanz oder einer organischen Säure stattfindet, werden u.a. in den japanischen Patentpublikationen Nr. 4160/1968 und 14039/1970 und in JP-OL Nr. 27736/1973 beschrieben und derzeit vielfältig in der Praxis verwendet.

Ein wärmeempfindliches Aufzeichnungsblatt wird im allgemeinen hergestellt, indem man auf die Oberfläche eines Trägers wie Papier, Film usw. eine Beschichtungsmasse aufbringt, die durch Feinvermahlen und Dispergieren eines farblosen chromogenen Stoffes und eines Farbentwicklungsmaterials, Vermischen der erhaltenen Dispersionen miteinander und Zugeben eines Bindemittels, Füllstoffs, Sensibilisierungsmittels, Gleitmittels und anderer Hilfsmittel erhalten worden ist.

Bei Wärme- oder Hitzeeinwirkung erfolgt in der Beschichtung augenblicklich eine chemische Umsetzung unter Farbbildung. Je nach Auswahl der spezifischen, farblosen chromogenen Stoffe lassen sich verschiedene klare Farben erhalten. In den letzten Jahren ist das wärmeempflindliche Aufzeichnungssystem weiter entwickelt worden, und es hat vielfältige praktische Verwendung gefunden, wobei eine erhöhte Aufzeichnungsgeschwindigkeit und die Verbesserung der Bildqualität, d.h. die Erhöhung der Bildauflösung, angestrebt wurden. Es ist wünschenswert, mit geringerer Wärmeenergie am Thermokopf auszukommen, deshalb soll das wärmeempfindliche Aufzeichnungsblatt eine ausreichende farbbildende Empfindlichkeit für helle chromogene Aufzeichnungen bei geringer Wärmezufuhr durch den Thermokopft haben.

Aufgrund seiner Funktion, als Informationsaufzeichnungspapier zu dienen, ist es unvermeidlich, daß ein wärmeempfindliches Aufzeichnungsblatt mit den Händen von Menschen in Berührung kommt. Da ölige Materialien, wie Haaröl, Schweiß, und Lösungsmittel, wie Alkohol usw., öfters an den Händen und Fingern von Arbeitern kleben, wird ein wärmeempfindliches Aufzeichnungsblatt häufig durch solche Substanzen verschmutzt. Im allgemeinen ist ein wärmeempfindliches Aufzeichnungsblatt nicht genügend stabil gegenüber solchen öligen Materialien und Lösungsmitteln, wie Alkoholen, Acetonen usw. Man beobachtet daher das Phänomen, daß die Bilddichte des verschmutzten Teils verringert wird oder das Bild verlöscht, und daß die Verschmutzung des Untergrundes eine Verfärbung oder eine Farbbildung hervorruft.

Die Ursache für die Erniedrigung der Bilddichte und die Verschlechterung des Hintergrundes ist unklar, man vermutet aber, daß diese Substanzen die Farbentwicklungsschicht oder das farbbildende Reaktionsprodukt unstabil machen, so daß das entwickelte Bild verlöscht, oder die farbbildende Reaktion unter dem Lösungsmittel zwischen dem Farbstoff und dem Farbentwicklungsmittel entsteht und dadurch sich der Hintergrund färbt.

Zur Verbesserung der Stabilität wurde ein Verfahren vorgeschlagen, bei dem durch die Verwendung einer Überzugsschicht auf einer den Leukofarbstoff und das organische Entwicklungsmittel enthaltenden Farbentwicklungsschicht die Berührung mit öligen Materialien oder Lösungsmitteln, wie Ölen, Fetten, usw., physikalisch verhindert wird. Dieses Verfahren hat jedoch die Nachteile, daß die Herstellung der Überzugsschicht mit überlegener Ölbeständigkeit und guter Lösungsmittelbeständigkeit schwierig ist und die Sensibilität verringert wird, etc.

Im Gegensatz zu dem obigen wärmeempfindlichen Farbentwicklungssystem, das farblose Farbstoffe verwendet, ist auch ein wärmeempfindliches Farbentwicklungssystem bekannt, das Metallverbindungen verwendet. Beispielsweise ist in der japanischen Patentpublikation 8787/1957 die kombinierte Verwendung von Eisenstearat als Elektronenakzeptor mit Tanninsäure oder Gallussäure als Elektronendonator beschrieben und in der japanischen Patentpublikation 6485/1959 die kombinierte Verwendung von einem Elektronenakzeptor wie Silberstearat, Eisenstearat, Goldstearat, Kupferstearat oder Quecksilberbehenat mit einem Elektronendonator wie Methylgallat, Äthylgallat, Propylgallat, Butylgallat oder Dodecylgallat, beschrieben.

Diese wärmeempfindlichen Aufzeichnungsblätter haben aber die Nachteile, daß es ein Anhaften des Blattes und Rückstände bei der Berührung des Blattes mit dem Thermokopf gibt, die Bilddichte unterlegen ist, die Farbe grünlich ist, der Weißgehalt des Hintergrundes verschlechtert wird, die Beständigkeit gegenüber den Lösungsmitteln wie Alkoholen unterlegen ist und die Farbentwicklungsschicht ausfließt.

Aufgabe der Erfindung:
Der Erfindung liegt die Aufgabe zugrunde, eine wärmeempfindliches Aufzeichnungsblatt zu schaffen, das eine verbesserte thermische Ansprechbarkeit aufweist, und dessen Aufzeichnungsbild gegenüber dem Kleben von Haarölen, öligen Materialien und Lösungsmitteln wie Alkohol sehr stabil ist.

Mittel zum Lösen dieser Aufgabe:
Diese Aufgabe wird erfindungsgemäß dadurch gelöst, daß das Aufzeichnungsblatt eine auf einen Träger aufgetragene Farbentwicklungsschicht aufweist, die eine Kombination eines Eisensalzes einer gesättigten höheren Fettsäure mit 16-35 Kohlenstoffatomen als Metallsalz einer organischen Carbonsäure, und eines mehrwertigen Phenolderivates der folgenden Formel (I):

in der R eine Alkylgruppe mit 18-35 Kohlenstoffatomen bedeutet; n für 3 steht; "X" hier CH₂, 0, CONH, SO₂, S0₃ oder S0₂NH bedeutet, wobei R' eine Alkylgruppe mit 5-30 Kohlenstoffatomen bedeutet.

Die Wahl der erfindungsgemäßen mehrwertigen Phenole als Elektronendonator unterliegt keinen besonderen Einschränkungen, man kann beispielsweise eine Verbindung der folgenden Formeln verwenden, worin R eine Alkylgruppe mit 18 bis 35 C-Atomen und R' eine Alkylgruppe mit 5 bis 30 C-Atomen bedeuten, einer der beiden Reste (R oder R') aber auch für ein H-Atom stehen kann:

Bei der Herstellung der Beschichtungsmasse durch Dispergieren dieses mehrwertigen Phenols in einen wäßrigen oder lösungsmittellöslichen Bindemittel ist es nötig, die Reaktion dieses Phenols mit einem Elektronendonator zu vermeiden, und die Lösungsmittel- und Dispersionsstabilität dieses Phenols zu erhöhen. Dabei ist es wünschenswert, daß der von OH verschiedene Substituent am Farbentwickler eine große Zahl von Kohlenstoffatomen, nämlich 18―35, hat,

3 OH-Gruppen vorhanden sind, und diese OH-Gruppen nahe beieinander liegen.

Dieses mehrwertige Phenol wird je nach Bedarf allein oder im Gemisch verwendet.

Die Wahl des erfindungsgemäßen Eisensalzes einer gesättigten höheren Fettsäure unterliegt keinen besonderen Einschränkungen, man kann beispielsweise folgende verwenden:
1) Eisenstearat
2) Eisenbehenat
3) Eisenmontanat
4) Eisensalz einer Wachssäure

Solche Eisensalze von gesättigten höheren Fettsäuren können als Elektronenakzeptor allein oder im Gemisch verwendet werden. Sie können zusammen mit einem Leukofarbstoff verwendet werden, wobei aber die Lösungsmittelbeständigkeit verringert wird.

Erfindungsgemäß wird ein besonderes mehrwertiges Phenol als Elektronendonator verwendet, wobei je nach Verwendungszweck und benötigter Funktion des wärmeempflindlichen Aufzeichnungsmaterials die kombinierte Verwendung der organischen Säure und/oder des Phenols möglich ist. Geeignete Farbentwicklungsmittel bei der Verwendung eines farblosen Farbstoffs sind: Bisphenol A, p,p'-(1-Methyl-normal- hexyliden)diphenol, p-tertiär-Butylphenyl, p-Phenylphenol, p-Hydroxybenzoesäureester, Novolak- Phenolharz, 4-Hydroxy-1-methylsulfonylbenzol, 4-Hydroxy-1-butyloxysulfonylbenzol usw.

Aber in bezug auf die Lösungsmittelbeständigkeit gegenüber Alkoholen ist nur der erfindungsgemäße Elektronendonator überlegen.

Hierzu kann man verschiedene Additive geben, um bestimmte Effekte zur erzielen. Die Additive, die erfindungsgemäß verwendet werden können, sind z.B. folgende: Mottling-Verhinderungsmittel (beispielsweise Fettsäureamid, Äthlenbisamid, Montanwachs); Sensibilisator (beispielsweise Dibenzyltherephtalat, p-Benzyloxybenzoesäurebenzylester, Di-p-tolylcarbonat, p-Benzylbiphenyl); und Stabilisator (beispielsweise Metallsalz eines Phtalsäuremonoesters, Metallsalz der p-tert.-Butylbenzoesäure, Metallsalz der Nitrobenzoesäure).

Erfindungsgemäß ist die Mitverwendung von farblosen Leukofarbstoffen möglich.

Typische Beispiele für erfindungsgemäße Leukofarbstoffe sind:
Leukofarbstoff der Triphenylmethanreihe
3,3-Bis(p-dimethylaminophenyl-6-dimethylaminophthalid (Kristallviolettlacton)
Leukofarbstoff der Fluoranreihe
3-Diäthylamino-6-methyl-7-anilinofluoran,
3-(N-Äthyl-p-toluidino)-6-methyl-7-anilinofluoran,
3-(N-Äthyl-N-isoamyl)amino-6-methyl-7-anilinofluoran
3-Diäthylamino-6-methyl-7-(p,p-dimethylanilino)fluoran,
3-Pyrolidino-6-methyl-7-anilinofluoran
3-Piperidino-6-methyl-7-anilinofluoran
3-(N-Cyclohexyl-N-methylamino)-6-methyl-7-anilinofluoran
3-Diäthylamino-7-(m-trifluoromethylanilino)fluoran,
3-Dibutylamino-7-(o-chloranilino)fluoran,
3-Diäthylamino-6-methyl-chlorfluoran,
3-Diäthylamino-6-methylfluoran,
3-Cyclohexylamino-6-chlorfluoran,
3-Diäthylamino-7-(o-chloranilino)fluoran,
3-Diäthylamino-benzo-(a)-fluoran.
Leukofarbstoff der Azaphthalidreihe
3-(4-Diäthylamino-2-äthoxyphenyl)-3-(1-äthyl-2-methylindol-3-yl)-4-azaphthalid,
3-(4-Diäthylamino-2-äthoxyphenyl)-3-(1-äthyl-2-methylindol-3-yl)-7-azaphthalid,
3-(4-Diäthylamino-2-äthoxyphenyl)-3-(1-octyl-2-methylindol-3-yl)-4-azaphthalid,
3-(4-N-cyclohexyl-N-methylanilino-2-methoxyphenyl)-3-(1-äthyl-2-methylindol-3-yl)-4-azaphthalid.
Leukofarbstoff der Fluorenreihe
3,6,6'-Tris(dimethylamino)-spiro (fluoren-9,3'-phthalid)
3,6,6'-Tris(diäthylamino)-spiro (fIuoren-9,3'-phthaIid)

Erfindungsgemäße Bindemittel sind z.B. völlig verseifter Polyvinylalkohol, Polymerisationsgrad: 200-1900, teilweise verseifter Polyvinylalkohol, karboxylierter Polyvinylalkohol amidmodifizierter Polyvinylalkohol, sulfonsäuremodifizierter Polyvinylalkohol, butyralmodifizierter Polyvinylalkohol, andere modifizierte Polyvinylalkohole, Hydroxyathylzellulose, Methylzellulose, Carboxymethylzellulose, Styrol-Maleinsäureanhydrid-Copolymere, Styrol-Butadien-Copolymere, Zellulosederivate wie Äthylzellulose und Acetylzellulose, Polyvinylchlorid, Polyvinylazetat, Polyacrylamid, Polyacrylsäureester, Polyvinylbutyral, Polystyrol, Copolymere von obigen Verbindungen, Polyamidharz, Siliconharz, Petroleumkunstharz, Terpenharz, Ketonharz und Cumaronharz. Diese hockmolekularen Bindemittel können verwendet werden, nachdem sie in einem Lösungsmittel wie Wasser, Alkohol, Keton, Ester, Kohlenwasserstoff usw. gelöst oder in Wasser oder Lösungsmittel emulgiert oder dispergiert wurden.

Die Art und Menge des Eisensalzes der gesättigten höheren Fettsäure, des mehrwertigen Phenols, des Bindemittels, der anderen Additive, die je nach dem gewünschten Effekt und der Eignung für Aufzeichnungszwecke bestimmt werden, sind nicht besonders beschränkt. Im allgemeinen ist es vorteilhaft, 1 bis 6 Gew.-Teile des mehrwertigen Phenols und 2 bis 15 Gew.-Teile Füllstoff, bezogen auf 1 bis 6 Teile des Eisensalzes der gesättigten höheren Fettsaure zu verwenden und 0,5 bis 4 Gew.-Teile Bindemittel, bezogen auf den Gesamtfeststoffgehalt, zu verwenden.

Das erfindungsgemäße wärmeempfindliche Material wird hergestellt, indem man die Beschichtungsmasse auf ein Basismaterial wie Papier, synstisches Papier, Film usw. aufträgt.

Das oben erwähnte Eisensalz der gesättigten höheren Fettsäure, das obige mehrwertige Phenol, gegebenenfalls das organische Farbentwicklungsmittel und der basische, farblose chromogene Farbstoff werden mittels einer Mahlvorrichtung, wie Kugelmühle, Reibungsmühle, Sandschleifmaschine usw., oder mittels einer geeigneten Emulgiermaschine bis zu einer Teilchengröße von mehreren Mikron oder Kleiner zermahlen. Hierzu gibt man verschiedene Additive. Die Additive, die erfindungsgemäß verwendet werden können, sind z.B. folgende:
Anorganische oder organische Füllstoffe, wie Siliziumdioxyd, Calciumcarbonat, Kaolin, gebrannter Kaolin, Diatomeenerde, Talk, Titaniumdioxid, Aluminiumhydroxid usw.; Trennmittel wie Metallsalze von Fettsäuren; Gleitmittel wie Wachse; UV-Absorptionsmittel der Benzophenon- und Triazolreihe; wasserfest machende Mittel wie Glyoxal usw.; Dispergiermittel; Antischaummittel und so weiter.

### Funktion

Das erfindungsgemäß wärmeempfindliche Aufzeichnungsmaterial hat eine stark verbesserte Beständigkeit gegenüber Lösungmitteln wie Alkohol usw. Die Ursache kann man darin vermuten, daß sowohl das Eisensalz der organischen Säure als auch das mehrwertige Phenol, die in dieser Erfindung verwendet werden können, eine Alkylgruppe mit 16 oder 18 bis 35 Kohlenstoffatomen enthalten, so daß die Lösungsdiffusionsgeschwindigkeit gegenüber den Lösungsmitteln und die Sättigungslöslichkeit sehr klein sind. Daher läuft bei der Verschmutzung des Aufzeichnungsmaterials durch das Lösungsmittel keine physikalischchemische Reaktion ab, so daß die Stabilität des Hintergrundes nicht verschlechtert wird.

Andererseits vermutet man, daß die Ursache für die überlegene Ölbeständigkeit sich auf eine nichtumkehrbare Heißschmelz-Farbentwicklungsreaktion zwischen dem organischen Eisensalz und dem mehrwertigen Phenol gründet. D.h. wenn diese Farbentwicklungsreaktion einmal abläuft, wird ein sehr stabiler Komplex gebildet, in dem die Bindung von anhaftendem Haaröl, Ölmaterialien usw. nicht aufgebrochen wird. Daher ist das Farbbild stabil.

### Beispiele

Die Erfindung wird anhand der nachfolgenden Beispiele näher erläutert.

Als Abkürzung für Gewichsteile wird "Teile" verwendet.

### Beispiele 1-8

Lösung A (Elektronenakzeptordispersion):

Lösung B (Elektronendonatordispersion)

Die Lösungen der obigen Zusammensetzungen wurden in einer Reibungsmühle einzeln bis zur Teilchengröße von 3 Mikron vermahlen.

Die Lösungen wurden dann im folgenden Verhältnis miteinander vermischt, man erhält dabei eine wärmeempfindliche Beschichtungsmasse.

Beschichtungsmasse

Diese Beschictungsmasse wurde in einer Beschichtungsmenge von 6,0 g/m² auf ein Basispapier mit einem Gewicht von 50 g/m² aufgetragen, getrocknet und superkalandriert, um eine Glätte von 200-600 Sekunden einzustellen. Man erhielt ein wärmeempfindliches Aufzeichnungsblatt.

### (Vergleichsbeipiel 1)

Lösungs A (Elektronenakzeptordispersion):

Lösung B (Elektronendonatordispersion):

Die Lösungen der obigen Zusammensetzugen wurden in einer Reibungsmühle einzeln bis zur Teilchengröße von 3 Mikron vermahlen.

Die Lösungen wurden dann im gleichen Verhältnis wie im Beispiel 1 miteinander vermischt, man erhält dabei eine wärmeempfindliche Beschichtungsmasse.

Diese Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200-600 Sekunden einzustellen. Man erhielt ein wärmeempfindliches Aufzeichnungsblatt.

### (Vergleichsbeispiel 2)

Man erhielt in der gleiche Weise wie im Vergleichsbeispiel 1 ein wärmeempfindliches Aufzeichnungsblatt, wobei aber das Laurylgallat anstatt des Propylgallates einzeln verwendet wurde.

### (Vergleichsbeispiele 3-5)

Lösung A (Farbstoffdispersion):

Lösung B (Farbentwicklungsmitteldispersion):

Die Lösungen der obigen Zusammensetzungen wurden in einer Reibungsmühle einzeln bis zur Teil-

### chengröße von 3 Mikron vermahlen.

Die Lösungen wurden dann im folgenden Verhältnis miteinander vermischt, man erhält dabei eine wärmeempfindliche Beschichtungsmasse.

Beschichtungsmasse

Diese Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200―600 Sekunden einzustellen. Man erhielt ein wärmeempfindliches Aufzeichnungsblatt.

Die in Beispielen und Vergleichsbeispielen erhaltenen Aufzeichnungsblätter wurden hinsichtlich der unten angegebenen Qualität geprüft, die Ergebnisse sind in Tabelle 1 zusammengefaßt.

Anmerkung (1): Ein wärmeempfindliches Aufzeichnungsblatt wird unter Kopierbedingungen mit einer Faksimiliermaschine (KB-4800, von der Firma Toshiba Corporation hergestellt) mit einem Bild versehen. Die Bilddichte wird mit einem Macbeth-Dichtmesser (Typ RD 514, Verwendung des Amber-Filters, gleiche Bedingungen wie unten) bestimmt.

Anmerkung (2) Ölbeständigkeit (nach Ölbehandlung): Auf den gefärbten Teil einer Aufzeichnung gemäß Anmerkung (1) wird ein Rizinusöl getropft. Nach 10 Sekunden wird das Rizinusöl mit einem Filtrierpapier abgewischt, und das erhaltene Papier wird 3 Tage lang bei Raumtemperatur stehengelassen. Die Bilddichte wird dann mit einem Macbeth-Dichtmesser bestimmt.

Anmerkung (3) Restbilddichte: Die Restbilddichte wird aus folgender Formel berechnet.

Anmerkung (4) Feuchtigkeitsbeständigkeit: Ein wärmeempfindliches Aufzeichnungsblatt wird 24 Stunden bei 40°C und 90% relativer Luftfeuchtigkeit stehengelassen, und die Dichte des Aufzeichnungsbildes wird gemessen.

Anmerkung (5) Lösungsmittelbeständigkeit: 95%-ige Äthylakohollösung wird auf dem ungefärbten Teil eines wärmeempfindlichen Aufzeichnungsblattes getropft. Die Bilddichte wird nach 30 Minuten mit einem Macbeth-Dichtmesser bestimmt.

Anmerkung (6) Lösungsmittelbeständigkeit: Der gefärbte Teil einer Aufzeichnung gemäß Anmerkung (1) wird 30 Minuten in 45%-iger Äthylakohollösung imprägniert, danach wird die Bilddichte bestimmt. Die Lösungsmittelbeständigkeit wird als die Rest-Bilddichte ausgedrückt.

(Effekte der Erfindung)
(1) Eine klare Aufzeichnung mit hoher Dichte wird bei rascher und dichter Aufzeichnung wegen vorteilhafter thermischer Ansprechbarkeit erhalten.
(2) Das Aufzeichnungsbild ist gegenüber der Einwirkung von Haaröl und öligen Materialien stabil.
(3) Es gibt keine Farbbildung bei Verschmutzung mit einem Lösungsmittel, wie Alkohol, und kein Ausfließen der Farbentwicklungsschicht durch ein Lösungsmittel.
(4) Der Weißgehalt des Hintergrundes ist bei hoher Luftfeuchtigkeit stabil.

## Patentansprüche

1. Wärmeempfindliches Aufzeichnungsmaterial mit einer Farbentwicklungsschicht, dadurch gekennzeichnet, daß es in der Farbentwicklungsschicht ein Eisensalz einer gesättigten höheren Fettsäure mit 16-35 Kohlenstoffatomen und ein mehrwertiges Phenolderivat der allgemeinen Formel (I) enthält: in der R eine Alkylgruppe mit 18-35 Kohlenstoffatomen bedeutet; n für 3 steht; "X" hier CH₂, 0, CONH, S0₂, S0₃ oder S0₂NH bedeutet, wobei R' eine Alkylgruppe mit 5―30 Kohlenstoffatomen bedeutet.

2. Wärmeempfindliches Aufzeichnungsmaterial gemäß Anspruch 1, dadurch gekennzeichnet, daß das Eisensalz der gesättigten höheren Fettsäure Eisenbehenat ist.

3. Wärmeempfindliches Aufzeichnungsmaterial gemäß Anspruch 1, dadurch gekennzeichnet, daß das mehrwertige Phenolderivat eine Verbindung der Formel (II) ist:

## Revendications

1. Matériau thermosensible pour enregistrement comprenant une couche chromogène, caractérisé en ce qu'il comporte, dans la couche chromogène, un sel de fer d'un acide gras supérieur saturé ayant de 16 à 35 atomes de carbone et un dérivé de polyphénol de formule générale (I): dans laquelle R représente un groupe alkyle ayant de 18 à 35 atomes de carbone; n vaut 3; "X" représente un radical CH₂, O, CONH, SO₂, S0₃ ou S0₂NH, où R' représente un groupe alkyle ayant de 5 à 30 atomes de carbone.

2. Matériau thermosensible pour enregistrement selon la revendication 1, caractérisé en ce que le sel de fer de l'acide gras supérieur saturé est du béhénate de fer.

3. Matériau thermosensible pour enregistrement selon la revendication 1, caractérisé en ce que le dérivé de polyphénol est un composé de formule (II):

4. Matériau thermosensible pour enregistrement selon la revendication 1, caractérisé en ce que le sel de fer de l'acide gras supérieur saturé est du stéarate de fer.

5. Matériau thermosensible pour enregistrement selon l'une des revendications 1 à 4, caractérisé en ce que la couche chromogène comporte de 1 à 6 parties en poids du polyphénol et de 2 à 15 parties en poids d'une charge rapportées à 1 à 6 parties du sel de fer de l'acide gras supérieur saturé, et de 0,5 à 4 parties en poids d'un liant, rapportées à la teneur totale en solides.

6. Matériau thermosensible pour enregistrement selon l'une des revendications 1 à 5, caractérisé en ce que la couche chromogène est disposée sur un matériau support.

7. Matériau thermosensible pour enregistrement selon l'une des revendications 1 à 6, caractérisé en ce que le matériau support est un papier, un papier synthétique ou un film.

## Claims

1. Heat sensitive recording material with a colour developing layer, characterised in that it contains in the colour developing layer an iron salt of a saturated higher fatty acid with 16-35 carbon atoms and a polyvalent phenol derivative of the general formula (I): in which R represents an alkyl group with 18-35 carbon atoms; n stands for 3; "X" represents here CH₂, 0, CONH, S0₂, S0₃ or S0₂NH wherein R' represents an alkyl group with 5-30 carbon atoms.

2. Heat sensitive recording material according to Claim 1, characterised in that the iron salt of the saturated higher fatty acid is iron behenate.

3. Heat sensitive recording material according to Claim 1, characterised in that the polyvalent phenol derivative is a compound of the formula (II):

4. Heat sensitive recording material according to Claim 1, characterised in that the iron salt of the saturated higher fatty acid is iron stearate.

5. Heat sensitive recording material according to one of the Claims 1-4, characterised in that the colour developing layer contains 1 to 6 parts by weight of the polyvalent phenol and 2 to 15 parts by weight filler taken on 1 to 6 parts of the iron salt of the saturated fatty acid and 0.5-4 parts by weight binding agent, taken on the total solids content.

6. Heat sensitive recording material according to one of the Claims 1-5, characterised in that the colour forming layer lies on a substrate material.

7. Heat sensitive recording material according to one of the Claims 1-6, characterised in that the substrate material is a paper, synthetic paper or a film.
